# EUROPÄISCHE PATENTSCHRIFT

(11) **EP 2 449 560 B1**
(45) Veröffentlichungstag und Bekanntmachung des Hinweises auf die Patenterteilung: **19.11.2014**
(21) Anmeldenummer: 10727438.3
(22) Anmeldetag: 01.07.2010
(51) Int. Cl.: G21K 1/06, G03F 7/00

(54) **VERFAHREN ZUR HERSTELLUNG EINES REFRAKTIVEN OPTISCHEN ELEMENTES UND REFRAKTIVES OPTISCHES ELEMENT**
METHOD FOR PRODUCING A REFRACTIVE OPTICAL ELEMENT AND REFRACTIVE OPTICAL ELEMENT
PROCÉDÉ DE PRÉPARATION D'UN ÉLÉMENT OPTIQUE RÉFRACTIF ET ÉLÉMENT OPTIQUE RÉFRACTIF

(30) Priorität: 01.07.2009 DE 102009031476
(43) Veröffentlichungstag der Anmeldung: 09.05.2012
(73) Patentinhaber: Landesstiftung Baden-Württemberg gGmbH, 70191 Stuttgart (DE)
(72) Erfinder: SIMON, Markus, 76137 Karlsruhe (DE)
(74) Vertreter: Raunecker, Klaus Peter
(86) Internationale Anmeldenummer: PCT/EP2010/059411
(87) Internationale Veröffentlichungsnummer: WO 2011/000932

(56) Entgegenhaltungen:
- EP-A1- 2 109 115
- EP-A2- 1 791 196
- GB-A- 2 173 034
- US-A- 5 873 464

## Beschreibung

Die Erfindung betrifft ein Verfahren zur Herstellung eines refraktiven optischen Elementes zur Fokussierung von Röntgenstrahlung. Für die Brechung von Röntgenstrahlung, also elektromagnetischer Strahlung in einem Wellenlängenbereich von 5 pm bis 50 nm, besteht eine besondere Problematik dahingehend, dass die Brechkraft der für Röntgenstrahlung hinreichend transmissiven Materialien so gering ist, dass im Fall der Verwendung massiver Linsen vergleichsweise extreme Formen von Linsen notwendig sind, die unter anderem dazu führen, dass der Weg der Strahlung im Linsenmaterial derart lang wird, dass sich nicht mehr akzeptable Werte für die Absorption der Röntgenstrahlung im Linsenmaterial ergeben. Nach dem Stand der Technik wird dieser Problematik dadurch begegnet, dass das optische Element aus einer Mehrzahl von optischen Teilelementen mit brechenden Flächen gebildet wird, von denen sich im Randbereich des optischen Elementes, also in den von der optischen Achse des optischen Elementes weiter beabstandeten Bereichen, mehr im Weg der zu brechenden Strahlung befinden und von dieser passiert werden als in der Nähe der optischen Achse. Auf diese Weise wird eine stärkere Brechung der Strahlung im Randbereich erzielt und das optische Element erzielt eine fokussierende Wirkung. So wird beispielsweise in Jark, W. et al "Focusing X-rays with simple arrays of prism-like structures", Journal of Synchrotron Radiation, 2004, 11, 248-253 eine sogenannte Clessidra-Linse vorgestellt, die eine Vielzahl von insgesamt in der Art einer Sanduhr angeordneten Einzelprismen aufweist. Die Sanduhrform ergibt sich dabei durch die bereits erwähnte Anordnung der Mehrzahl der Prismen in den von der optischen Achse weiter entfernt liegenden Bereichen. Nachteilig hierbei sind jedoch die aufwändige Herstellung des optischen Elementes sowie die Einschränkung, mit einem der optischen Elemente lediglich einen Linienfokus und keinen Punktfokus erzeugen zu können. Zwar lässt sich durch die Kombination mehrerer gegeneinander verdrehter Clessidra-Linsen ein Punktfokus erzeugen, dies geht jedoch zu Lasten der Transmittivität der Gesamtanordnung.

Ausgehend von dem Stand der Technik stellt sich die Erfindung die Aufgabe, ein refraktives optisches Element anzugeben, das einfach herstellbar ist, sowie ferner eine möglichst gute Transmittivität mit der Option, einen Linienfokus und eine große Apertur zu realisieren, aufweist. Daneben stellt sich die Erfindung die Aufgabe, ein Verfahren zur Herstellung eines optischen Elementes anzugeben.

Diese Aufgaben werden durch das Verfahren mit den in Anspruch 1 angegebenen Merkmalen gelöst. Die Unteransprüche betreffen vorteilhafte Ausführungsformen und Varianten der Erfindung. Aus EP1791196 ist das Aufrollen einer Polymerfolie, die mittels eines anisotrop geätzten Siliziumwafers geprägt wurde, bekannt.
EP2109115 beansprucht die Priorität vom 11.04.2008 und zeigt die Herstellung einer Röntgenlinse durch Aufrollen einer Folie, deren Oberfläche in Prismenform strukturiert ist. Die Prismen können durch Abformen von einer geätzten Prägeform hergestellt werden. Nachfolgend wird die Erfindung exemplarisch anhand der Zeichnung beschrieben.

Es zeigt:
- Fig. 1: eine Röntgenlinse nach dem Stand der Technik,
- Fig. 2: eine Modifikation der in Figur 1 gezeigten Linse, bei der nicht zur Brechung beitragende Materialbereiche weggelassen wurden,
- Fig. 3: eine Detaildarstellung zu Figur 2,
- Fig. 4: eine optisch gleich wirkende Alternative zu dem in Figur 3 gezeigten Element,
- Fig. 5: eine Schnittdarstellung eines Trägerkörpers mit optischen Teilelementen,
- Fig. 6: eine perspektivische Ansicht des in der Schnittdarstellung von Figur 5 dargestellten Trägerkörpers mit optischen Elementen,
- Fig. 7: eine Skizze eines optischen Elementes.
- Fig. 8: ein exemplarisches Verfahren zur Herstellung einer Negativform und einer strukturierten Folie als Zwischenprodukt zur Herstellung eines optischen Elementes; und
- Fig. 9: übersichtsartig eine Auswahl verschiedener Prozessvarianten zur Erzeugung der Negativform.

Fig. 1 zeigt in einer Schnittdarstellung eine Röntgenlinse 1 nach dem Stand der Technik. Da das Linsenmaterial, beispielsweise Si, B, Be, für Röntgenwellenlängen einen Brechungsindex < 1 aufweist, ist für diesen Fall die Sammellinse als Konkavlinse ausgebildet. Die optische Wirkung der in Fig. 1 gezeigten Linse kann alternativ auch - analog zum bekannten Vorgehen für Fresnel-Linsen - dadurch erreicht werden, dass die nicht zur Brechung beitragenden Teile des Materials aus der Linse entfernt und die verbleibenden gekrümmten Randbereiche der Linse zusammengeschoben werden, wie in Fig. 2 dargestellt.

Fig. 2 zeigt in ihrem oberen Bereich den Zustand nach dem schichtweisen Entfernen des nicht zur Brechung beitragenden Materials. Der untere Teil von Fig. 2 zeigt den Fall, in dem die verbleibenden Stücke in der zur optischen Achse parallelen Richtung zusammengeschoben wurden. Gut erkennbar in Fig. 2 ist, dass die so entstandenen optischen Fresnel-Linsenelemente 2 besonders im Randbereich der Röntgenlinse aufgrund der im Röntgen-bereich erforderlichen extremen Krümmung der Linsen ein sehr geringes Verhältnis von Höhe zu Länge zeigen, was die Herstellung der auch als Lamellen bezeichneten Fresnel-Linsenelemente 2 für den Randbereich erschwert. Zur Illustration ist in Figur 3 ein derartiges Fresnel-Linsenelement aus dem Randbereich der Röntgenlinse 1 noch einmal vergrößert dargestellt.

Fig. 4 nun zeigt eine Anordnung, die optisch eine ähnliche Wirkung wie das in Fig. 3 dargestellte Fresnel-Linsenelement hat, jedoch erheblich einfacher herzustellen ist. Die in Fig. 4 exemplarisch dargestellte Lösung zeigt ebenfalls wie auch die vorhergegangenen Figuren in einer Querschnittsdarstellung drei gleichartige optische Teilelemente 3, die im vorliegenden Fall als Prismen ausgebildet sind. Die Summe der optischen Wirkung der in Figur 4 gezeigten Prismen entspricht im Wesentlichen der optischen Wirkung des in Fig. 3 dargestellten Fresnel-Linsenelements 2.

Fig. 5 zeigt ebenfalls in einer Querschnittsdarstellung einen Trägerkörper 4 zur Herstellung eines optischen Elementes, auf dem die optischen Teilelemente 3, welche im vorliegenden Fall als Prismen mit dreieckigem Querschnitt ausgebildet sind, angeordnet sind. Dabei kann der Trägerkörper 4 mit den optischen Teilelementen 3 einstückig insbesondere aus Polyimid hergestellt sein. Der Trägerkörper 4 zeigt eine Dicke von ca. 1,3 µm; die Höhe der optischen Teilelemente 3 kann ca. 10,7 µm betragen.

In Fig. 6 ist die Struktur noch einmal in einer perspektivischen Ansicht dargestellt. Gut erkennbar in Fig. 6 ist die Ausführung als Folie, die eine spitze, spiegelsymmetrische Struktur mit einer im Vergleich zu ihrer Höhe vergleichsweise kurzen Grundseite bildet. Wenn auch die Darstellung in Figur 6 den Eindruck eines gleichschenkligen Dreieckes erweckt, wird die Form der Seiten und damit die Kontur des Folienzuschnitts - in Abhängigkeit der gewünschten Oberflächenfunktion der fertigen Linse - von der Form einer Geraden abweichen. Allgemein lässt sich der Zusammenhang zwischen der Kontur des Folienzuschnitts und der Oberflächenfunktion der fertigen Linse im Längsschnitt darstellen wie folgt: $fz \left({f}_{LK}\left(x\right)\right) = \frac{{d}_{f}}{4 ⁢ π} ⁢ \left(1⁢n⁢\left(\sqrt{{\left(\frac{{f}_{LK} \left(x\right) ⁢ 2 ⁢ π}{{d}_{f}}\right)}^{2} + 1}+\left(\frac{{f}_{LK} \left(x\right) ⁢ 2 ⁢ π}{{d}_{f}}\right)\right)+\left(\frac{{f}_{LK} \left(x\right) ⁢ 2 ⁢ π}{{d}_{f}}\right)⁢\sqrt{{\left(\frac{{f}_{LK} \left(x\right) ⁢ 2 ⁢ π}{{d}_{f}}\right)}^{2} + 1}\right)$
mit:
- *f_{z}* :: Kontur des Folienzuschnitts
- *f*_{*LK*(*x*)} :: Gewünschte Oberflächenfunktion der Linse, x in Richtung optischer Achse
- *d_{f}* :: Foliendicke

Rollt man nun diese Folie von der Spitze der Struktur her auf, ergibt sich die in Fig. 7 dargestellte Röntgenrolllinse 5 als aufgewickelter, nahezu rotationssymmetrischer Körper. Gut erkennbar in Fig. 7 ist, dass die Randstrahlen durch die Röntgenrolllinse 5 stärker abgelenkt werden als diejenige, die im Bereich der optischen Achse verlaufen, da im Randbereich der Röntgenrolllinse 5 mehr optische Teilelemente 3 vorhanden sind als im Bereich der optischen Achse der Röntgenrolllinse 5. Für die Verwendung der gezeigten Rolllinse 5 für Wellenlängen, für die der Brechungsindex des verwendeten Materials über 1 liegt, muss die Folie von der Spitze ausgehend so aufgewickelt werden, dass die Prismen nicht wie in Fig. 7 gezeigt nach innen, sondern nach außen zeigen.

Die in Fig. 7 gezeigte Röntgenrolllinse 5 zeigt im Gegensatz zu den aus dem Stand der Technik bekannten Clessidra-Linsen keinen Linienfokus, sondern einen Punktfokus, was ihre Verwendbarkeit für eine Vielzahl von Anwendungen eröffnet. Die in Fig. 7 gezeigte Röntgenrolllinse 5 hat darüber hinaus das Potenzial für eine gegenüber konventionellen Linsen größere Apertur. Daneben ist die gezeigte Röntgenrolllinse 5 einfach herzustellen und aufgrund der Struktur der Linse wird die Absorption im Linsenmaterial gegenüber einer Volllinse erheblich reduziert.

Fig. 8 zeigt beispielhaft in den Teilfiguren 8.1 bis 8.17 ein Verfahren zur Herstellung der Röntgenrolllinse 5. Dabei wird in den Teilfiguren im linken Teil der jeweiligen Teilfigur schematisch der Schichtverlauf dargestellt, wohingegen im rechten Teil der Teilfigur auch die Struktur des entstandenen Zwischenproduktes gezeigt ist.

In Fig. 8.1 ist als Ausgangsmaterial ein oxidierter 100-Siliziumwafer dargestellt. Fig. 8.2 zeigt das Zwischenprodukt nach der Bedampfung mit einer Chromschicht; Fig. 8.3 zeigt den Zustand nach dem Aufschleudern von Positivresist. Wie in Fig. 8.4 dargestellt, erfolgt anschließend eine Belichtung durch eine Chrommaske und ein Entwickeln der belichteten Resistschicht. Das Ergebnis ist in Fig. 8.5 dargestellt. Nachfolgend wird die Chromschicht mittels der Resistschicht als Ätzmaske geätzt, so dass sich die in Fig. 8.6 dargestellte Struktur bildet. Fig. 8.7 zeigt den Zustand, nachdem die Resistschicht mittels Flutbelichtung und nachfolgender Entwicklung gestrippt wurde. Nunmehr kann die verbliebene Chromschicht als Ätzmaske verwendet werden, so dass die Oxidschicht teilweise von dem Siliziumwafer entfernt werden kann, was in Fig. 8.8 dargestellt ist. Die verbliebene Chromschicht wird nachfolgend durch Ätzen entfernt bzw. gestrippt, so dass sich die in Fig. 8.9 dargestellte Schichtenfolge ergibt. Nachfolgend wird der Wafer anisotrop geätzt, so dass sich in der Siliziumschicht Gräben mit dreieckigem Profil bilden, was in Fig. 8.10 erkennbar ist. Im nächsten Schritt kann die verbliebene Oxidschicht durch einen weiteren Ätzvorgang entfernt werden, wodurch sich die in Fig. 8.11 gezeigte Struktur als Negativform bildet. Die in den vorstehend beschriebenen Schritten hergestellte Negativform kann zur Abformung der gewünschten Struktur mehrfach in der nachfolgend beschriebenen Weise verwendet werden. Zunächst wird als Trennschicht eine Goldschicht aufgebracht, wie aus Fig. 8.12 erkennbar ist; die Goldschicht kann dabei aufgedampft oder aufgesputtert werden. Zur Verminderung der Haftung des Goldes auf der Negativform kann der Wafer vor dem Aufbringen trocken oder feucht oxidiert werden.

Eine Alternative zu Gold als Trennschicht besteht in der Verwendung von Teflon (Polytetrafluorethylen), das auf die Negativform mittels eines CVD-Prozesses aufgebracht werden kann.

Daneben besteht die Möglichkeit, sich die Tatsache zunutze zu machen, dass HMDS (Hexamethyldisilazan) für bestimmte Stoffe nicht als Haftvermittler, sondern als Trennschicht wirkt. Durch das Aufbringen vom HMDS auf den nicht oxidierten Wafer kann somit ebenfalls eine Trennschicht erzeugt werden. Als nächster Schritt wird Polyimid auf die Struktur aufgetropft und nachfolgend werden überflüssige Anteile des Polyimids abgeschleudert, wodurch die gewünschte Schichtdicke eingestellt werden kann (in Fig. 8.13 und 8.14 gezeigt). Anstatt Polyimid kann - insbesondere für eine Anwendung des optischen Elementes im Röntgenbereich - auch ein anderer röntgenstabiler Kunststoff wie z. B. SU-8 des Herstellers Microchem Corp. verwendet werden.

In einer Variante der Erfindung kann auch ein thermoplastischer Kunststoff mit der Negativform geprägt werden.

Die Schichtdicke kann auch durch Rakeln oder durch das Aufpressen einer Platte oder eines weiteren Werkzeuges eingestellt werden. Dabei ist die Schicht so dünn zu wählen, dass sie bei minimalem optischen Einfluss der Gesamtstruktur noch eine hinreichende Stabilität verleiht. Nach einem Aushärtevorgang der Polyimidschicht durch Prebake, Belichtung und Postbake (Fig. 8.15) kann im Fall der Verwendung einer Goldtrennschicht der Verbund aus Polyimid und Gold abgelöst werden (Fig. 8.16) und die Goldtrennschicht durch Ätzen entfernt werden, so dass sich das in Fig. 8.17 dargestellte Zwischenprodukt, nämlich die Polyimidfolie als Trägerelement mit den einstückig angeformten Prismen als optischen Teilelementen ergibt.

Abhängig von dem verwendeten Kunststoff und der verwendeten Trennschicht (falls erforderlich) sind auch alternative Verfahrensschritte möglich. So kann bei der Verwendung eines Kunststoffes ohne photoaktive, aber ggf. mit thermisch aktivierbarer Komponente auf die Belichtung verzichtet werden und lediglich eine thermische Behandlung (Ausbacken) vorgenommen werden.

Zum mechanischen Schutz der Folie während des Abziehens von der Negativform kann vor dem Ablösen zusätzlich eine Trägerfolie aufgeklebt werden und nachfolgend der Verbund aus Trägerfolie und strukturierter Folie abgelöst werden. Nachfolgend kann dann die Trägerfolie ggf. unter Wärmeeinfluss von der strukturierten Folie abgelöst werden.

Die in Fig. 8.17 gezeigte Struktur kann nun aufgewickelt werden, wozu beispielsweise nach einem Zuschnitt, durch welchen sich die in Fig. 6 gezeigte Struktur ergibt, auf eine Glasfaser mit einem Durchmesser von ca. 125 µm aufgewickelt wird. Eine Stabilisierung der so entstandenen Rolllinse kann mittels Klebeband oder anderer Methoden erfolgen. Für die Verwendung der Rolllinsen für andere Wellenlängenbereiche als den Röntgenbereich kommen auch andere Materialien in Frage.

Alternativ kann die strukturierte Folie auch mittels eines sogenannten "Roll-On" Prozesses hergestellt werden. Hierbei werden mittels einer strukturierten Walze in eine dünne Schicht Kunststoff oder Kunststoffpräkursor die gewünschten Strukturen eingewalzt. Die strukturierte Walze kann dabei bspw. aus einem sehr dünnen anisotrop geätzten Si-Wafer bestehen, der auf ein walzenförmiges Element aufgeklebt ist. Die_Polymerisation des Kunststoffpräkursors kann während des Walzens erfolgen; alternativ kann die Struktur auch durch das Walzen in thermoplastischen Kunststoff eingeprägt werden.

Figur 9 zeigt übersichtsartig eine Auswahl verschiedener Prozessvarianten zur Erzeugung der Negativform. Der in den Teilfiguren 8.1 bis 8.11 dargestellte Prozess ist in Figur 9 als ein mögliches Beispiel enthalten.

Als Ausgangsmaterial dienen im vorliegenden Beispiel Siliziumwafer mit einer Oxid- oder Nitridschicht. Für die Oxidierung der Si-Wafer stehen unterschiedliche Methoden zur Verfügung:
- Trockenchemische Oxidation:
   Dabei werden die Wafer bei Temperaturen bei ca. 1000°C unter Sauerstoffatmosphäre oxidiert. Je nach Temperatur wächst das Oxid auf dem Wafer auf (höhere Temperaturen schneller). Die Aufwachsrate beträgt bei 1000°C ca. 50 nm/h. Diese Methode zeigt damit eine geringe Aufwachsrate bei einer hohen Dichte der abgeschiedenen Oxidschicht.
- Nasschemische Oxidation:
   Bei der nasschemischen Oxidation wird Sauerstoff durch ein Wasserbad geleitet. Die so erhaltene mit Wasserdampf angereicherte Atmosphäre wird nachfolgend über den Wafer geleitet. Die Aufwachsrate beträgt hier bei 1000°C ca. 400 nm/h; allerdings ist die Dichte der abgeschiedenen Oxidschicht in diesem Fall geringer als bei der trockenchemischen Oxidation.
- H₂O₂ Verbrennung:
   Die erforderlichen Synthesegase werden getrennt zu dem Wafer geleitet und an der Eintrittsöffnung verbrannt. Diese Variante ermöglicht das Aufwachsen dünner und dicker Schichten bei geringeren Temperaturen und damit geringerer thermischer Belastung der Wafer.
   Zur Herstellung der Nitridschicht auf den Wafern gibt es ebenfalls eine Vielzahl von Möglichkeiten:
- Nitridisierung des Si (mit N₂/NH₄/N₂H₄ bei -1100° C),
- Nitridisierung des SiQ₂ (mit NH₂ bei ~1100°C),
- CVD,
- Reactive sputtering,
- Ionenimplantation.

Zur Herstellung der durch anisotropes Ätzen hergestellten Grabenstrukturen der Negativform wird die SiO₂ bzw. Si₂N₄ Schicht als Ätzmaske verwendet. Um die Schicht zu strukturieren, gibt es verschiedene Möglichkeiten:
- Nasschemische Strukturierung der SiO2 bzw. Si2N4 Schicht:
   Um die SiO2 Schicht nasschemisch zu strukturieren, wird eine Ätzmaske auf der Schicht benötigt. Hierzu gibt es insbesondere die folgenden beiden Möglichkeiten:
- Maske aus einem Photoresist:
   In diesem Fall wird auf den Wafer eine Schicht eines Photoresists aufgebracht. Danach wird der Photoresist durch Belichtung durch eine (Chrom-)Maske strukturiert. Darauf folgt ein Entwicklungsschritt, der je nach verwendetem Resist (positiv oder negativ) entweder die belichteten oder unbelichteten Bereiche herauslöst.
- Maske aus Chrom:
   Hier wird auf dem Wafer zunächst die Chromschicht aufgedampft. Auf diese Schicht wird dann eine Photoresist-Schicht aufgebracht. Diese Schicht wird dann belichtet und entwickelt. Das freigelegte Chrom wird dann mit Chromätze geätzt. Danach wird der restliche Photoresist gelöst. Um die SiO₂ Schicht nach dem Aufbringen der Maske nasschemisch zu strukturieren, wird Flusssäure (HF) bzw. gepufferte Flusssäure (BOE) verwendet. Der Wafer wird zum Ätzen in die Flusssäure gelegt.
- Trockenchemische Strukturierung der SiO₂ bzw. Si₂N₄ Schicht:
   Soll die SiO₂ Schicht trockenchemisch geätzt werden, wird zunächst eine Maske auf der Schicht benötigt. Diese besteht aus Photoresist, welcher auf die Schicht aufgebracht, belichtet und dann entwickelt wird.

Danach kann eines der nachfolgend aufgeführten Trockenätzverfahren zur Anwendung kommen, die anhand der Art des Angriffs auf den zu ätzenden Werkstoff unterschieden werden in:
- Chemischer Angriff (Plasmaätzen) bspw. unter Einwirkung von CF₄, SF₆ oder NF₃,
- Physikalischer Angriff (Sputterätzen) bspw. unter Verwendung von Ionen wie z. B. Ar Ionen (hohe Masse),
- Chemischer + physikalischer Angriff (Reaktives Ionenätzen (RIE) und Reaktives Ionenstrahlätzen (RIBE)) unter Einwirkung eines Gemisches aus Ionen und reaktivem Gas.

Eine nasschemische isotrope Strukturierung der Si₂N₄-Schicht kann mittels Flusssäure (HF), gepufferter Flusssäure (BOE) oder Phosphorsäure (H₃PO₄) vorgenommen werden. Alternativ kann eine trockenchemische Strukturierung der Si₂N₄-Schicht unter Verwendung von CF₄ oder CHF₃ erfolgen.

Zur Herstellung der gewünschten Grabenstrukturen in der Negativform wird der Wafer anisotrop geätzt, wodurch insbesondere die erforderliche geringe Oberflächenrauheit der Negativform erreicht werden kann. Verwendbare Basen sind
- Tetramethylammoniumhydroxid (TMAH),
- Kali-, Natron- oder Lithiumlauge (KOH,NaOH,LiOH,)
- Gemisch aus Wasser, Pyrazin, Brenzkatechin und Ethylendiamin (EDP).

Abschließend wird die Ätzmaske durch selektives Ätzen vom Wafer entfernt, was entweder durch HF, BOE, oder durch Trockenätzen erreicht werden kann.

## Patentansprüche

1. Verfahren zur Herstellung eines refraktiven optischen Elementes (5) zur Fokussierung von Röntgenstrahlung, mit den folgenden Schritten
- Herstellen einer Negativform aus einem anisotrop geätzten Substrat, insbesondere einem Si-Wafer,
- Abformen einer strukturierten Kunststofffolie von der Negativform,
- Erzeugen des refraktiven optischen Elementes durch Aufwickeln der strukturierten Folie.

2. Verfahren nach Anspruch 1, **dadurch gekennzeichnet, dass** der Abformschritt die folgenden Schritte umfasst:
- Aufbringen eines Kunststoffes auf die Negativform,
- Aushärten des Kunststoffes,
- Erzeugen einer strukturierten Folie durch Ablösen des Kunststoffes.

3. Verfahren nach einem der vorangehenden Ansprüche 1 oder 2, **dadurch gekennzeichnet, dass** vor dem Abformen eine Trennschicht auf die Negativform aufgebracht wird.

4. Verfahren nach Anspruch 3, **dadurch gekennzeichnet, dass** die Trennschicht Gold, Teflon oder HMDS enthält.

5. Verfahren nach Anspruch 2, **dadurch gekennzeichnet, dass** eine gewünschte Schichtdicke durch Abschleudern, Rakeln oder Aufpressen einer Platte oder eines Werkzeuges eingestellt wird.

6. Verfahren nach einem der vorangehenden Ansprüche, **dadurch gekennzeichnet, dass** vor dem Ablösen des Kunststoffes auf diesen eine Trägerfolie aufgebracht wird.

7. Verfahren nach Anspruch 1, **dadurch gekennzeichnet, dass** das Abformen dadurch erfolgt, dass mittels einer strukturierten Walze in eine dünne Schicht Kunststoff die gewünschten Strukturen eingewalzt werden.

8. Verfahren nach Anspruch 7, **dadurch gekennzeichnet, dass** eine Polymerisation eines Kunststoffpräkursors während des Walzens erfolgt.

9. Verfahren nach Anspruch 7, **dadurch gekennzeichnet, dass** die Strukturen durch Walzen in einen thermoplastischen Kunststoff eingeprägt werden.

## Claims

1. A process for producing a refractive optical element (5) for focussing X-ray radiation, having the following steps
- producing a negative mould from an anisotropically etched substrate, in particular a silicon wafer,
- moulding a structured plastic film from the negative mould,
- generating the refractive optical element by winding the structured film.

2. A process according to Claim 1, **characterised in that** the moulding step comprises the following steps:
- applying a plastic material to the negative mould,
- curing the plastic material,
- generating a structured film by releasing the plastic material.

3. A process according to one of the preceding Claims 1 or 2, **characterised in that** a separating layer is applied to the negative mould before the moulding procedure.

4. A process according to Claim 3, **characterised in that** the separating layer contains gold, Teflon or HMDS.

5. A process according to Claim 2, **characterised in that** a desired layer thickness is produced by centrifugation, the application of a doctor blade or through pressure from a plate or tool.

6. A process according to one of the preceding claims, **characterised in that** a carrier film is applied to the plastic material before it is released.

7. A process according to Claim 1, **characterised in that** the moulding procedure takes place **in that** the desired structures are rolled into a thin layer of plastic by means of a structured roller.

8. A process according to Claim 7, **characterised in that** polymerisation of a plastic precursor takes place during the rolling procedure.

9. A process according to Claim 7, **characterised in that** the structures are impressed into a thermoplastic material by rolling.

## Revendications

1. Procédé de fabrication d'un élément optique réfractant (5) pour la focalisation de rayons Röntgen, comportant les étapes suivantes :
- la fabrication d'un moule négatif dans un substrat anisotrope gravé à l'eau-forte, notamment dans une tranche de silicium,
- la mise en forme d'une feuille en matière synthétique structurée au moyen du moule négatif,
- la réalisation de l'élément optique réfractant en déployant la feuille structurée.

2. Procédé selon la revendication 1, **caractérisé en ce que** l'étape de mise en forme comprend les étapes suivantes :
- l'application d'une ratière synthétique sur le moule négatif,
- le durcissement de la matière synthétique,
- la réalisation de l'élément optique par retrait de la matière synthétique.

3. Procédé selon l'une des revendications 1 ou 2, **caractérisé en ce que** l'on applique une couche de séparation sur le moule négatif antérieurement à la mise en forme.

4. Procédé selon la revendication 3, **caractérisé en ce que** la couche de séparation contient de l'or, du téflon ou du HMDS.

5. Procédé selon la revendication 2, **caractérisé en ce que** l'épaisseur souhaitée de la couche est réglée par centrifugation, raclage ou application sous pression d'une plaque d'un outil.

6. Procédé selon l'une des revendications précédentes, **caractérisé en ce qu'**une feuille de support est appliquée sur la feuille de matière synthétique avant le retrait de cette dernière.

7. Procédé selon la revendication 1, **caractérisé en ce que** la mise en forme est effectuée au moyen d'un rouleau structuré dans une couche mince de ratière synthétique pour former la structure souhaitée.

8. Procédé selon la revendication 7, **caractérisé en ce que** l'on effectue une polymérisation de la matière synthétique pendant la mise en forme au rouleau.

9. Procédé selon la revendication 7, **caractérisé en ce que** la mise en forme au rouleau est effectuée dans une matière synthétique thermoplastique.
